# EUROPÄISCHE PATENTSCHRIFT

(11) **EP 3 357 074 B1**
(45) Veröffentlichungstag und Bekanntmachung des Hinweises auf die Patenterteilung: **25.10.2023**
(21) Anmeldenummer: 16781067.0
(22) Anmeldetag: 22.09.2016
(51) Int. Cl.: H01F 1/057, H01F 41/02, B22F 3/10, B22F 3/22, B22F 9/20, C22C 1/00

(54) **VERFAHREN ZUM HERSTELLEN EINES PERMANENTMAGNETEN**
PROCESS TO MANUFACTURE A PERMANENT MAGNET
PROCÉDÉ DE FABRICATION D'UN AIMANT PERMANENT

(30) Priorität: 28.09.2015 DE 102015218619
(43) Veröffentlichungstag der Anmeldung: 08.08.2018
(73) Patentinhaber: MIMplus Technologies GmbH & Co. KG, 75228 Ispringen (DE)
(72) Erfinder: BURKHARDT, Carlo, 75331 Engelsbrand (DE)
(74) Vertreter: Kordel, Mattias
(86) Internationale Anmeldenummer: PCT/EP2016/072580
(87) Internationale Veröffentlichungsnummer: WO 2017/055170

(56) Entgegenhaltungen:
- EP-A1- 0 945 878
- JP-A- H07 201 621
- JP-A- H09 283 358

## Beschreibung

Die Erfindung betrifft ein Verfahren zum Herstellen eines Permanentmagneten.

Permanentmagnete, die auch als Dauermagnete bezeichnet werden, welche wenigstens ein Element aus der Gruppe der Seltenen Erden aufweisen, zeichnen sich durch ein sehr hohes Energieprodukt aus, wobei insbesondere Neodym-Eisen-Bor-Magnete (NdFeB-Magnete) mit ihrem Energieprodukt von über 385 kJ/m³ oder 48 MGOe neue technische Lösungen für eine Vielzahl von Anwendungen ermöglichen. Dabei sind insbesondere wesentliche Verkleinerungen von Magnetsystemen oder erheblich höhere magnetische Energien bei gleicher Baugröße gegenüber herkömmlichen Magnetwerkstoffen wie Barium, Ferrit oder AlNiCo, möglich. Allerdings sind zur Herstellung solcher Magnete aufwändige Verarbeitungsschritte nötig, die auch höhere Kosten zur Folge haben. Ein etablierter Weg zur Herstellung solcher Magnete umfasst das Erschmelzen einer Legierung des magnetischen Materials. Danach werden aus der Schmelze gegossene Materialblöcke zerbrochen und zu einem feinen Pulver gemahlen, in einem Magnetfeld gepresst und anschließend gesintert. Auf diesem Weg sind allerdings nur einfache geometrische Formen herstellbar. Zur Fertigung komplexer Geometrien werden dagegen oft isostatisch gepresste und dann gesinterte Rohblöcke in großen Dimensionen verwendet. Aus diesen Rohblöcken werden Formmagnete zugeschnitten, was wegen der schlechten Zerspanbarkeit des magnetischen Materials beispielsweise mit einer Diamantsäge unter Wasser erfolgen muss. Auch scheibenförmige und/oder ringförmige Magnete werden mit Diamantwerkzeugen hergestellt. Aufgrund der zerspanenden Verfahrensweise fällt erheblicher Produktionsabfall an, was sich wiederum negativ auf die Kosten auswirkt. Gleiches gilt für die in Beschaffung und Einsatz teuren Diamantwerkzeuge.

Insbesondere für die Herstellung komplexer Geometrien, beispielsweise aus Stahl oder Titanwerkstoffen, ist das Verfahren des Metallpulverspritzgießens bekannt (MIM - Metal Injection Molding). Hierbei wird ein Metallpulver mit einem typischerweise organischen Bindermaterial zu einer spritzgießfähigen Masse, dem sogenannten Feedstock, verarbeitet, und auf Spritzgussmaschinen in einem entsprechenden Formwerkzeug durch Spritzgießen in Form gebracht. Anschließend erfolgt eine Entfernung des Binders, was auch als Entbinderung oder als Entbinderungsschritt bezeichnet wird. Danach folgt ein Sinterschritt, in dem endkonturgetreue oder zumindest endkonturnahe Fertigbauteile erzeugt werden können. Charakteristisch für das MIM-Verfahren ist dabei der effiziente Rohstoffeinsatz, da praktisch ohne Produktionsabfall gearbeitet werden kann. Zerspanende Nachbearbeitungsschritte können nämlich zumindest weitestgehend vermieden werden. Wegen der hohen Rohstoffkosten, der geringen Verfügbarkeit der Ausgangsmaterialien und gleichzeitig der sehr problematischen Zerspanbarkeit sind grundsätzlich auch komplex geformte Dauermagnete auf der Grundlage von Elementen aus der Gruppe der Seltenen Erden geeignete Kandidaten, um mittels eines MIM-Verfahrens hergestellt zu werden. Dabei ergibt sich jedoch das Problem, dass chemische Elemente aus der Gruppe der Seltenen Erden und insbesondere das für leistungsstarke Dauermagnete sehr vorteilhafte Legierungselement Neodym (Nd) eine sehr hohe Reaktivität bezüglich Sauerstoff (O₂) und Kohlenstoff (C) aufweisen. Für ein serientaugliches und reproduzierbares MIM-Verfahren ist es wichtig, ein Bindermaterial einzusetzen, welches insbesondere organische Verbindungen, insbesondere Kunststoffverbindungen, aufweist, wobei diese bei einer thermischen Entbinderung, also bei einem Ausbrennvorgang zur Entfernung des Bindermaterials, Kohlenstoff und Sauerstoff freisetzen. Dabei kann es zur Ausbildung von Oxiden oder Carbiden eines Seltenerd-Metalls, insbesondere von Neodym, kommen, was zu einer starken Verschlechterung der hartmagnetischen Eigenschaften führt.

JP H09 283358 A zeigt ein Verfahren, bei dem durch Verwendung eines sauerstofffreien Binders eine Oxidation des Seltenerd-Metalls verhindert wird. Weiterhin wird eine Carbidbildung dadurch verhindert, dass die Entbinderung unter Erhitzung in einer Wasserstoffatmosphäre durchgeführt wird.

Der Erfindung liegt die Aufgabe zugrunde, ein Verfahren zur Herstellung eines Permanentmagneten zu schaffen, bei welchem die genannten Nachteile nicht auftreten.

Die Aufgabe wird gelöst, indem ein Verfahren mit den Schritten des Anspruchs 1 geschaffen wird.

Die Aufgabe wird insbesondere gelöst, indem ein Verfahren zum Herstellen eines Permanentmagneten geschaffen wird, wobei der Permanentmagnet ein Seltenerd-Element, insbesondere Neodym, aufweist, wobei ein Ausgangsmaterial in einem Metallpulverspritzguss-Verfahren (MIM-Verfahren) verarbeitet wird, wobei das Ausgangsmaterial ein Seltenerd-Element aufweist, und wobei das in dem Ausgangsmaterial vorhandene Seltenerd-Element vor einem Entbinderungsschritt des Metallpulverspritzguss-Verfahrens in eine inertisierte Verbindung umgewandelt wird. Dadurch, dass das Seltenerd-Element vor dem Entbinderungsschritt in eine inertisierte Verbindung umgewandelt wird, liegt es in dem Entbinderungsschritt nicht in seiner hochreaktiven Form gegenüber Sauerstoff und Kohlenstoff vor, sondern vielmehr in einer reaktionsträgeren Form, sodass die Gefahr einer Ausbildung von Oxiden oder Carbiden des Seltenerd-Elements während dem Entbinderungsschritt deutlich reduziert, vorzugsweise vollständig vermieden wird. Auf diese Weise kann eine starke Verschlechterung der hartmagnetischen Eigenschaften des Permanentmagneten durch den Entbinderungsschritt verhindert werden. Dies wiederum ermöglicht aufgrund der geeigneten Prozessführung eine Herstellung von oxid- und carbidarmen oder oxid- und carbidfreien Permanentmagneten mit hohem Energieprodukt im Wege des Metallpulverspritzgießens, sodass dieses erstmals auch in großserientauglicher Weise zur Herstellung solcher Permanentmagnete, die Seltenerd-Elemente aufweisen, angewendet werden kann. Mithilfe des Verfahrens können insbesondere auch komplexe Geometrien für solche Magnete schnell, einfach und kostengünstig, insbesondere mit geringem Materialaufwand und vorzugsweise unter Vermeidung von Produktionsabfall durch zerspanende Nachbearbeitungsschritte, hergestellt werden. Insgesamt ermöglicht das Verfahren einen effizienten Rohstoffeinsatz ohne das Problem einer Verschlechterung der hartmagnetischen Eigenschaften der mittels des Verfahrens hergestellten Permanentmagnete.

Unter einem Metallpulverspritzguss-Verfahren, welches kurz auch als MIM-Verfahren bezeichnet wird, wird ein Verfahren verstanden, bei welchem ein Ausgangsmaterial durch Spritzgießen geformt wird, wodurch ein Formteil erhalten wird, welches nachfolgend gesintert wird. Bei dem Ausgangsmaterial kann es sich um ein Metallpulver, insbesondere um ein Pulver einer Metalllegierung, handeln, welches dann in einem eigenen Schritt des MIM-Verfahrens zu einem spritzgießfähigen Material durch Vermischen mit einem Bindermaterial aufbereitet wird, wobei dieses spritzgießfähige Material als Feedstock bezeichnet wird, und wobei der Schritt des Vermischens des Metallpulvers mit dem vorzugsweise thermoplastischen Bindermaterial als Feedstock-Aufbereitung bezeichnet wird. Es ist aber auch möglich, dass als Ausgangsmaterial in dem MIM-Verfahren direkt ein zuvor aufbereiteter Feedstock verwendet wird, wobei in diesem Fall die Feedstock-Aufbereitung selbst nicht Teil des Verfahrens ist. Der Feedstock wird in einer Spritzgießmaschine spritzgegossen, woraus das Formteil resultiert, welches auch als Grünling bezeichnet wird, und welches noch das Metallpulver und das Bindermaterial, mithin den Feedstock, aufweist. Der Grünling wird anschließend wenigstens einem Entbinderungsschritt unterworfen, wobei das Bindermaterial entfernt wird. Dabei ist grundsätzlich insbesondere eine katalytische Entbinderung unter katalytischer chemischer Umsetzung des Bindermaterials zu gasförmigen Produkten, die ausgetrieben werden können, eine chemische Entbinderung unter Lösen des Bindermaterials in einem typischerweise flüssigen Lösungsmittel, und/oder eine thermische Entbinderung unter thermischer Umsetzung, insbesondere Ausbrennen, des Bindermaterials möglich. Auch eine Kombination dieser Schritte ist möglich. Dabei ist es insbesondere möglich, zuerst eine erste, auch als primäre Binderkomponente bezeichnete Komponente des Bindermaterials chemisch zu entfernen, insbesondere mittels eines Lösungsmittels aus dem Grünling herauszulösen, und anschließend eine zweite, sekundäre Binderkomponente, die auch als Backbone-Binder bezeichnet wird, thermisch - insbesondere durch Ausbrennen - zu entfernen. Durch den wenigstens einen Entbinderungsschritt wird aus dem Grünling der sogenannte Bräunling hergestellt, welcher nur noch das Metallpulver oder - nach einem ersten Entbinderungsschritt - das Metallpulver und die sekundäre Binderkomponente aufweist. Der Bräunling wird anschließend gesintert, wobei gegebenenfalls noch vorhandener Backbone-Binder thermisch entfernt wird. Aus dem Sinterschritt resultiert schließlich das fertige, mittels dem MIM-Verfahren hergestellte Bauteil. Statt der Begriffe "Grünling" und "Bräunling" werden teilweise auch die Begriffe "Grünkörper" und "Braunkörper" oder "Grünteil" und "Braunteil" verwendet.

Als Ausgangsmaterial in dem hier vorgeschlagenen Verfahren kann bezüglich der Umwandlung des Seltenerd-Elements in die inertisierte Verbindung insbesondere das Metallpulver vor der Feedstock-Aufbereitung, der aufbereitete Feedstock, oder der Feedstock bereits in spritzgegossener Form, mithin der Grünling, oder der Grünling nach einem ersten, insbesondere chemischen Entbinderungsschritt, verwendet werden. Wichtig ist, dass das Seltenerd-Element vor einem thermischen Entbinderungsschritt in seine inertisierte Verbindung umgewandelt wird, sodass die Ausbildung von Oxiden und/oder Carbiden während des thermischen Entbinderungsschritts vermieden oder zumindest verringert wird.

Unter einem Seltenerd-Element wird insbesondere ein chemisches Element, auch in Form einer Verbindung und insbesondere einer Legierung mit wenigstens einem anderen chemischen Element, verstanden, welches zu den Metallen der Seltenen Erden gehört. Dies sind insbesondere die chemischen Elemente der dritten Nebengruppe des Periodensystems mit Ausnahme des Actiniums, sowie die Lanthanoide. Das Seltenerd-Element ist vorzugsweise ausgewählt aus einer Gruppe bestehend aus Scandium, Lanthan, Cer, Praseodym, Neodym, Promethium, Samarium, Europium, Yttrium, Gadolinium, Terbium, Dysprosium, Holmium, Erbium, Thulium, Ytterbium und Lutetium. Bevorzugt ist das Seltenerd-Element ausgewählt aus den sogenannten leichten Seltenerd-Elementen, nämlich einer Gruppe bestehend aus Scandium, Lanthan, Cer, Praseodym, Neodym, Promethium, Samarium und Europium. Alternativ oder zusätzlich ist das Seltenerd-Element bevorzugt ausgewählt aus der Gruppe der sogenannten schweren Seltenerd-Elemente, nämlich einer Gruppe bestehend aus Yttrium, Gadolinium, Terbium, Dysprosium, Holmium, Erbium, Thulium, Ytterbium, und Lutetium. Bevorzugt ist das Seltenerd-Element ausgewählt aus einer Gruppe bestehend aus Neodym, Dysprosium, Terbium und Samarium. Bevorzugt ist das Seltenerd-Element ausgewählt aus einer Gruppe bestehend aus Neodym, Dysprosium und Terbium. Ganz besonders bevorzugt wird ein Ausgangsmaterial verwendet, welches als Seltenerd-Element Neodym aufweist.

Es ist möglich, dass das Ausgangsmaterial mehr als ein Seltenerd-Element aufweist. Insbesondere ist es möglich, dass das Ausgangsmaterial neben Neodym Dysprosium und/oder Terbium als weitere(s) Seltenerd-Element(e) aufweist. Für das hier vorgeschlagene Verfahren ist es grundsätzlich ausreichend, wenn eines der von dem Ausgangsmaterial umfassten Seltenerd-Elemente in eine inertisierte Verbindung umgewandelt wird, insbesondere Neodym. Es ist aber zusätzlich oder alternativ möglich, dass mehr als ein von dem Ausgangsmaterial umfasstes Seltenerd-Element in eine inertisierte Verbindung umgewandelt wird. Es ist auch möglich, dass alle von dem Ausgangsmaterial umfassten Seltenerd-Elemente jeweils in eine inertisierte Verbindung umgewandelt werden.

Unter einem "Umwandeln" in eine inertisierte Verbindung wird hier insbesondere eine chemische Umsetzung des Seltenerd-Elements, insbesondere also eine chemische Reaktion des Seltenerd-Elements mit wenigstens einem weiteren Element oder wenigstens einer Verbindung verstanden. Dabei ist der Begriff "Umwandlung" nicht eingeschränkt zu verstehen auf die Ausbildung einer kovalenten Bindung, kann aber die Ausbildung wenigstens einer kovalenten Bindung umfassen. Auch andere Bindungstypen und/oder chemische Reaktionsarten sind von dem Begriff "Umwandlung" umfasst. Dabei sind insbesondere die Ausbildung einer ionischen Bindung, einer Komplexbindung, und einer metallischen Bindung umfasst. Die Umwandlung kann also insbesondere auch die Ausbildung einer metallischen Phase einschließen. Dass das Seltenerd-Element in eine inertisierte Verbindung umgewandelt wird, bedeutet insbesondere, dass die durch die Umwandlung geschaffene Verbindung des Seltenerd-Elements reaktionsträger ist als das Seltenerd-Element in seiner vor der Umwandlung vorliegenden Form. Dabei ist die inertisierte Verbindung insbesondere reaktionsträger gegenüber den Elementen Kohlenstoff und Sauerstoff als das Seltenerd-Element in der vor der Umwandlung vorliegenden Form.

Es wird eine Ausführungsform des Verfahrens beschrieben, die sich dadurch auszeichnet, dass die inertisierte Verbindung nach dem Entbinderungsschritt in das Seltenerd-Element rückumgewandelt wird. Insbesondere wird die inertisierte Verbindung bevorzugt nach dem Entbinderungsschritt in das Seltenerd-Element in seiner vor der Umwandlung in die inertisierte Verbindung vorliegenden Form rückumgewandelt. Dies schließt ein, dass das Seltenerd-Element gegebenenfalls vor der Umwandlung in die inertisierte Verbindung nicht in elementarer Form, sondern in anderer Form, insbesondere in Form einer Legierung oder metallischen Phase vorgelegen hat, wobei es dann aus der Form der inertisierten Verbindung wieder in diese zuvor vorliegende Legierung oder metallische Phase oder andere Form rückumgewandelt wird. Hierdurch werden nach dem Entbinderungsschritt, wenn also keine Gefahr einer Ausbildung von für die hartmagnetischen Eigenschaften des Permanentmagneten schädlichen Carbiden oder Oxiden mehr besteht, die für den Permanentmagneten günstigen Eigenschaften des Seltenerd-Elements in seiner vor der Umwandlung in die inertisierte Verbindung vorliegenden Form wieder zurückgewonnen. Bevorzugt erfolgt diese Rückumwandlung vor dem Sintern, insbesondere also zwischen dem thermischen Entbinderungsschritt und dem Sinterschritt des MIM-Verfahrens.

Eine Ausführungsform die nicht zur Erfindung gehört, ist dadurch ausgezeichnet, dass die Umwandlung des Seltenerd-Elements in die inertisierte Verbindung an einem binderfreien, das Seltenerd-Element aufweisenden Pulver als Ausgangsmaterial durchgeführt wird. In diesem Fall wird die Umwandlung insbesondere vor der Feedstock-Aufbereitung durchgeführt. Besonders bevorzugt wird in diesem Fall die Umwandlung gleichzeitig und/oder gemeinsam mit einem Schritt der Wasserstoff-Dekrepitation durchgeführt, der insbesondere dazu vorgesehen ist, ein feinkörniges Pulver für das MIM-Verfahren zu erhalten. Die Umwandlung vor der Feedstock-Aufbereitung hat den Vorteil, dass durch die höhere Reaktivität des Ausgangsmaterials ohne das Bindermaterial kürzere Reaktionszeiten möglich sind.

Erfindungsgemäß wird die Umwandlung in mindestens zwei Umwandlungsschritten durchgeführt, wobei in wenigstens einem ersten Umwandlungsschritt die Hydrierung des Seltenerd-Elements durchgeführt wird. Der erste Umwandlungsschritt kann wahlweise vor oder nach der Gemischbildung durchgeführt werden kann. In wenigstens einem zweiten Umwandlungsschritt wird vollständig das hydrierte Seltenerd-Element partiell dehydriert. Der zweite Umwandlungsschritt wird vor der thermischen Entbinderung des Grünlings durchgeführt. Insbesondere ist in einer Ausgestaltung vorgesehen, dass die Umwandlung des Seltenerd-Elements in die inertisierte Verbindung an einem Gemisch aus dem das Seltenerd-Element aufweisenden Pulver und dem Bindermaterial, das heißt insbesondere an dem Feedstock, als Ausgangsmaterial durchgeführt wird. Hierbei müssen zwar aufgrund der geringeren Reaktivität des in dem Bindermaterial gebundenen Metallpulvers längere Reaktionszeiten in Kauf genommen werden, es ergibt sich aber der Vorteil einer Prozesstrennung der Feedstockaufbereitung einerseits und der Umwandlung des Seltenerd-Elements andererseits, sodass die Feedstockaufbereitung ausgelagert und insbesondere ein fertig vorbereiteter Feedstock als Ausgangsmaterial bereitgestellt werden kann, an dem dann der Umwandlungsschritt des Seltenerd-Elements durchgeführt wird. Hieraus können sich insbesondere wirtschaftliche Vorteile ergeben.

Es wird auch eine Ausführungsform des Verfahrens bevorzugt, die sich dadurch auszeichnet, dass zumindest der erste Umwandlungsschritt in einer Atmosphäre durchgeführt wird, die Wasserstoff aufweist oder aus Wasserstoff besteht. Dabei kann eine Hydrierung des Seltenerd-Elements durchgeführt werden, wobei dieses in seiner hydrierten Form, mithin als Verbindung mit Wasserstoff, zumindest bis 500 °C chemisch stabiler ist als in seiner dehydrierten Form, insbesondere stabiler gegenüber Kohlenstoff und Sauerstoff. Bevorzugt wird das Seltenerd-Element in eine hydrierte Form umgewandelt, mithin in eine Wasserstoff-Verbindung. Dabei ist der Begriff Wasserstoff-Verbindung nicht auf eine kovalente Verbindung beschränkt. Vielmehr kann es sich hierbei auch insbesondere um eine wasserstoffhaltige, metallische Phase handeln. Besonders bevorzugt wird im Rahmen des Verfahrens Neodym in ein Neodymhydrid, insbesondere NdH₃, umgewandelt.

Im Rahmen der Erfindung wird das zuvor gebildete Hydrid des Seltenerd-Elements als inertisierte Verbindung nach dem Entbinderungsschritt durch Dehydrieren rückumgewandelt. Besonders bevorzugt wird Neodymhydrid, insbesondere NdH₃ oder NdH_{2.7}, zu Neodym (Nd) rückumgewandelt.

Der erste Umwandlungsschritt wird vorzugsweise durchgeführt bei einem Druck von höchstens 2,5 bar, vorzugsweise bei einem Druck von mindestens 1,5 bar bis höchstens 3,5 bar, vorzugsweise bei einem Druck von mindestens 1,5 bar bis höchstens 3 bar, vorzugsweise bei einem Druck von mindestens 1,5 bar bis höchstens 2,5 bar, vorzugsweise mindestens 1,5 bar bis höchstens 2 bar, vorzugsweise mindestens 2 bar bis höchstens 3 bar, vorzugsweise mindestens 2 bar bis höchstens 2,5 bar, vorzugsweise von 2,5 bar.

Alternativ oder zusätzlich wird der erste Umwandlungsschritt durchgeführt bei einer Temperatur von mindestens 15 °C bis höchstens 200 °C, vorzugsweise mindestens 15 °C bis höchstens 150 °C, vorzugsweise von mindestens 100 °C bis höchstens 150 °C, vorzugsweise von 125 °C, vorzugsweise von mindestens 15 °C bis höchstens 35 °C, vorzugsweise mindestens 15 °C bis höchstens 30 °C, vorzugsweise mindestens 20 °C bis höchstens 30 °C, vorzugsweise von 25 °C. Es ist also insbesondere möglich, den ersten Umwandlungsschritt bei Raumtemperatur oder bei erhöhter Temperatur, insbesondere bis zu 150 °C, durchzuführen.

Alternativ oder zusätzlich wird der erste Umwandlungsschritt bevorzugt durchgeführt für eine Zeitdauer von mindestens 5 Minuten bis höchstens zwei Stunden, vorzugsweise von mindestens 30 Minuten bis höchstens 90 Minuten, vorzugsweise für eine Zeitdauer von einer Stunde. Dabei ist die konkret gewählte Reaktionszeit insbesondere abhängig von der Menge des umzuwandelnden Seltenerd-Elements und somit insbesondere von der Menge des zu behandelnden Ausgangsmaterials.

Die Wasserstoff aufweisende Atmosphäre weist bevorzugt von mindestens 200 mbar bis höchstens 1 bar reinen Wasserstoff auf. Bei einer bevorzugten Ausführungsform der Erfindung besteht die Atmosphäre aus Wasserstoff in einem der zuvor genannten Druckbereiche.

Vorzugsweise werden für das Verfahren hochreine Gase mit einem geringen Sauerstoff-Gehalt verwendet, insbesondere Wasserstoff, welcher Sauerstoff mit einer Konzentration - bezogen auf das Volumen - von höchstens 2 ppm (parts per million), das heißt 2 ppmv (parts per million bezogen auf das Volumen), bevorzugt höchstens 1 ppmv, besonders bevorzugt höchstens 0,5 ppmv, aufweist. Besonders bevorzugt wird Wasserstoff mit einer Reinheit von mindestens 99,999 Vol.-% (Wasserstoff 5.0) verwendet, ganz besonders bevorzugt wird Wasserstoff mit einer Reinheit von 99,9999 Vol.-% (Wassersoff 6.0) verwendet. Entsprechendes gilt auch für ein gegebenenfalls verwendetes Schutzgas, insbesondere Argon.

Erfindungsgemäß wird wenigstens ein zweiter Umwandlungsschritt durchgeführt. Die Umwandlung des Seltenerd-Elements in die inertisierte Verbindung wird also in zwei Schritten durchgeführt. Besonders bevorzugt wird dabei bei dem ersten Umwandlungsschritt eine Hydrierung vorgenommen, wobei bei dem zweiten Umwandlungsschritt eine partielle Dehydrierung vorgenommen wird, um insbesondere eine noch stabilere Verbindung zu erreichen. Besonders bevorzugt wird bei dem zweiten Umwandlungsschritt aus in dem ersten Umwandlungsschritt gebildetem Neodymhydrid mit der Summenformel NdH₃ das teilweise dehydrierte Neodymhydrid mit der ungefähren Summenformel NdH_{2.7} durch Teilentgasung erzeugt, wobei dieses partielle dehydrierte Neodymhydrid gegenüber Kohlenstoff und Sauerstoff bis etwa 500 °C stabil ist.

Der wenigstens eine zweite Umwandlungsschritt wird vorzugsweise durchgeführt unter Vakuum, unter einer Wasserstoff aufweisenden oder aus Wasserstoff bestehenden Atmosphäre, und/oder unter einer wenigstens ein Schutzgas aufweisenden oder aus wenigstens einem Schutzgas bestehenden Atmosphäre.

Unter einem Schutzgas wird insbesondere ein Gas verstanden, welches inert oder zumindest gegenüber den zu Herstellung des Permanentmagneten verwendeten Stoffen oder Stoffgemischen reaktionsträge ist. Das Schutzgas ist vorzugsweise ausgewählt aus einer Gruppe bestehend aus einem Edelgas, Stickstoff, und Kohlendioxid. Besonders bevorzugt ist das Schutzgas ausgewählt aus einer Gruppe bestehend aus einem Edelgas und Stickstoff. Besonders bevorzugt ist das Schutzgas ein Edelgas. Besonders bevorzugt wird als Schutzgas Argon verwendet.

Zusätzlich oder alternativ wird der wenigstens eine zweite Umwandlungsschritt bevorzugt durchgeführt bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar. Besonders bevorzugt wird der zweite Umwandlungsschritt entweder unter Atmosphärendruck (1 bar) oder aber in einem Druckbereich von mindestens 200 mbar bis höchstens 600 mbar durchgeführt.

Alternativ oder zusätzlich wird der wenigstens eine zweite Umwandlungsschritt bevorzugt durchgeführt bei einer ansteigenden Temperatur, insbesondere also durch Aufheizen der aus dem ersten Umwandlungsschritt resultierenden Verbindung. Dabei steigt die Temperatur vorzugsweise von einer Starttemperatur von 100 °C bis zu einer Zieltemperatur von 350 °C an, vorzugsweise von einer Starttemperatur von 150 °C bis zu einer Zieltemperatur von 300 °C.

Alternativ oder zusätzlich wird der wenigstens eine zweite Umwandlungsschritt bevorzugt durchgeführt während einer Zeitdauer von mindestens 20 Minuten bis höchstens 120 Minuten, vorzugsweise von mindestens 30 Minuten bis höchstens 90 Minuten, vorzugsweise von mindestens 40 Minuten bis höchstens 80 Minuten, vorzugsweise von mindestens 50 Minuten bis höchstens 70 Minuten, vorzugsweise von 60 Minuten. Innerhalb dieser Zeitdauer wird bevorzugt eine Temperaturrampe gefahren, ausgehend von einer der zuvor genannten Starttemperaturen bis zu einer der zuvor genannten Zieltemperaturen. Während des zweiten Umwandlungsschritts erfolgen insbesondere eine Teilentgasung und ganz besonders eine partielle Dehydrierung der in dem ersten Umwandlungsschritt hergestellten Verbindung, wobei eine noch stabilere, gegenüber Sauerstoff und Kohlenstoff noch reaktionsträgere intertisierte Verbindung entsteht.

Es wird eine Ausführungsform des Verfahrens bevorzugt, die sich dadurch auszeichnet, dass ein Bindermaterial verwendet wird, das zumindest eine sekundäre Binderkomponente aufweist, die unterhalb einer Temperatur von 500 °C oder höchstens bei 600 °C vollständig zersetzbar ist. Dies ermöglicht eine thermische Entfernung des Bindermaterials bei einer Temperatur, bei welcher die inertisierte Verbindung reaktionsträge und insbesondere gegenüber Kohlenstoff und Sauerstoff stabil ist. Somit kann die Entbinderung durchgeführt werden, ohne dass das Risiko einer Verschlechterung der hartmagnetischen Eigenschaften des zu bildenden Permanentmagneten durch Bildung von Carbiden oder Oxiden, oder von kohlenstoff- und/oder sauerstoffreichen Phasen besteht.

Im Rahmen des Verfahrens wird bevorzugt ein Bindermaterial verwendet, welches eine primäre Binderkomponente und eine sekundäre Binderkomponente aufweist. Unter einer primären Binderkomponente wird dabei eine Komponente verstanden, welche ein Stoff oder ein Stoffgemisch sein kann, dessen Eigenschaften im Wesentlichen dazu beitragen, dass der Feedstock fließfähig und durch Spritzgießen verarbeitbar ist. Diese primäre Binderkomponente wird auch als Hauptbinder bezeichnet. Demgegenüber ist die sekundäre Binderkomponente insbesondere ein Stoff oder ein Stoffgemisch, welcher/welches dafür vorgesehen ist, dem Grünling - und gegebenenfalls auch noch dem Bräunling vor dem Sintern - mechanische Stabilität durch Verbinden der metallischen Partikel untereinander zu verleihen. Diese sekundäre Binderkomponente wird auch als Backbone-Binder bezeichnet.

Es ist möglich, dass sowohl die primäre als auch die sekundäre Binderkomponente thermisch entfernt werden. In diesem Fall ist dann auch die primäre Binderkomponente vorzugsweise unterhalb einer Temperatur von 500 °C oder höchstens bei 600 °C vollständig zersetzbar.

Es wird allerdings eine Ausführungsform des Verfahrens bevorzugt, bei welcher die primäre Binderkomponente chemisch durch Auflösen in einem Lösungsmittel entfernbar ist und vorzugsweise entfernt wird, wobei die sekundäre Binderkomponente thermisch entbindert wird. Als Lösungsmittel zur chemischen Entbinderung der primären Binderkomponente wird vorzugsweise ein organisches Lösungsmittel, insbesondere Heptan, Cyclohexan, Hexan, Ethanol und/oder Aceton, verwendet. Bei einer bevorzugten Ausführungsform des Verfahrens ist vorgesehen, dass keine Binderkomponente katalytisch entbindert wird, dass also auf eine katalytische Entbinderung verzichtet wird.

Bevorzugt wird ein Bindermaterial verwendet, bei welchem die primäre Binderkomponente ausgewählt ist aus einer Gruppe bestehend aus einem Paraffinwachs, einem Carnauba-Wachs, einem Polyolephinwachs, Polypropylen, Polyethylen, Polyethylenglykol, einem wasserlöslichen Polymer, Polymethylmethacrylat, und Polyoxymethylen. Die primäre Binderkomponente kann auch eine Mehrzahl dieser Stoffe, insbesondere in beliebiger Kombination miteinander, aufweisen, und/oder weitere, zusätzliche Stoffe umfassen. Es ist aber auch möglich, dass die primäre Binderkomponente aus einem der zuvor genannten Stoffe besteht.

Im Rahmen des Verfahrens wird bevorzugt ein Bindermaterial verwendet, welches eine sekundäre Binderkomponente aufweist, die ausgewählt ist aus einer Gruppe bestehend aus Ethylen-Vinyl-Acetat, Polyethylen, Polypropylen, Polystyrol oder Polystyren, Polyethylenglykol, Polymethylmethacrylat, Polyamid, Polyoxymethylen, und Polyvinylbutyral. Die sekundäre Binderkomponente kann auch eine Mehrzahl der hier genannten Stoffe, insbesondere in beliebiger Kombination miteinander, aufweisen. Sie kann zusätzlich zu den hier genannten Stoffen auch wenigstens einen weiteren, hier nicht genannten Stoff aufweisen. Es ist aber auch möglich, dass die sekundäre Binderkomponente aus einem der hier genannten Stoffe besteht.

Es wird eine Ausführungsform des Verfahrens bevorzugt, die sich dadurch auszeichnet, dass der - vorzugsweise zweite, thermische - Entbinderungsschritt unter Vakuum, unter einer Atmosphäre, die wenigstens ein Schutzgas aufweist oder aus wenigstens einem Schutzgas besteht, und/oder unter einer Wasserstoff aufweisenden oder aus Wasserstoff bestehenden Atmosphäre durchgeführt wird.

Eine Entbinderung unter Wasserstoff, insbesondere unter einer Wasserstoff aufweisenden oder aus Wasserstoff bestehenden Atmosphäre, ist besonders vorteilhaft, weil so gerade in Kombination mit der Umwandlung des Seltenerd-Elements in die inertisierte Verbindung ein äußerst effizienter Schutz vor der Ausbildung von Carbiden, Oxiden und/oder von kohlenstoff- und/oder wasserstoffhaltigen Phasen des Seltenerd-Elements gewährleistet werden kann.

Der Entbinderungsschritt wird zusätzlich oder alternativ vorzugsweise bei einem Druck durchgeführt von mindestens 100 mbar bis höchstens 1 bar, vorzugsweise von mindestens 100 mbar bis höchstens 700 mbar, vorzugsweise von mindestens 200 mbar bis höchstens 600 mbar.

Zusätzlich oder alternativ wird der Entbinderungsschritt vorzugsweise bei einer Temperatur von höchstens 600 °C, vorzugsweise von weniger als oder höchstens 500 °C, vorzugsweise von mindestens 100 °C bis höchstens 500 °C, vorzugsweise von mindestens 200 °C bis höchstens 400 °C, besonders bevorzugt bei 300 °C, durchgeführt. Insbesondere durch einen Abstand von mindestens 200 °C zu der Grenztemperatur von 500 °C für die Reaktivität der inertisierten Verbindung wird ein ausreichend großes Prozessfenster für die vollständige und zugleich in Hinblick auf die hartmagnetischen Eigenschaften des entstehenden Permanentmagneten schonende Zersetzung der Bindermaterials gewährleistet. Insbesondere auf diese Weise kann eine Reaktion mit der gegenüber Kohlenstoff und Sauerstoff stabilen Seltenerd-Hydridphase verhindert werden.

Zusätzlich oder alternativ wird der Entbinderungsschritt vorzugsweise durchgeführt für eine Zeitdauer von mindestens 80 Minuten bis höchstens 170 Minuten, vorzugsweise von mindestens 100 Minuten bis höchstens 150 Minuten, vorzugsweise für eine Zeitdauer von 125 Minuten. Die hier genannten Zeiten stellen bevorzugt eine vollständige Zersetzung des Bindermaterials sicher. Dabei hängt die konkret gewählte Prozesszeit für den Entbinderungsschritt insbesondere ab von der Menge des zu zersetzenden Materials, insbesondere also von der Größe des zu entbindernden Teils.

Unter dem Begriff "Entbinderungsschritt" wird hier insbesondere die thermische Zersetzung von Bindermaterial verstanden. Dies bedeutet insbesondere, dass hiermit bevorzugt die thermische Entfernung oder das Ausbrennen der sekundären Binderkomponente angesprochen ist. Es ist demnach möglich, dass in einem ersten Entbinderungsschritt die primäre Binderkomponente beispielsweise chemisch entfernt wird, wobei die sekundäre Binderkomponente in einem zweiten Entbinderungsschritt, welcher der hier relevante Entbinderungsschritt ist, thermisch entfernt wird. Für das hier vorgeschlagene Verfahren ist nämlich dieser zweite, thermische Entbinderungsschritt als Entbinderungsschritt besonders relevant, da in diesem Entbinderungsschritt Kohlenstoff- und Sauerstoffverbindungen entstehen, welche für die hartmagnetischen Eigenschaften des zu bildenden Permanentmagneten kritisch sind.

Es wird eine Ausführungsform des Verfahrens bevorzugt, die sich dadurch auszeichnet, dass die Rückumwandlung der inertisierten Verbindung unter Vakuum und/oder unter einer Atmosphäre, die wenigstens ein Schutzgas aufweist oder aus wenigstens einem Schutzgas besteht, durchgeführt wird. Somit können unliebsame chemische Reaktionen während der Rückumwandlung vermieden werden.

Zusätzlich oder alternativ wird die Rückumwandlung bevorzugt durchgeführt bei eine Druck von mindestens 100 mbar bis höchstens 1 bar, vorzugsweise von mindestens 100 mbar bis höchstens 700 mbar, vorzugsweise von mindestens 200 mbar bis höchstens 600 mbar.

Zusätzlich oder alternativ wird die Rückumwandlung bevorzugt durchgeführt bei einer Temperatur von mindestens 500 °C, vorzugsweise bei einer Temperatur von über 500 °C, vorzugsweise bei einer Temperatur von mindestens 500 °C bis höchstens 900 °C.

Zusätzlich oder alternativ wird die Rückumwandlung vorzugsweise durchgeführt während einer Zeitdauer von mindestens 40 Minuten bis höchstens 100 Minuten, vorzugweise von mindestens 50 Minuten bis höchstens 90 Minuten, vorzugsweise von mindestens 60 Minuten bis höchstens 80 Minuten, vorzugsweise von 70 Minuten.

Zusätzlich oder alternativ wird die Rückumwandlung der inertisierten Verbindung bevorzugt in einem Sinterofen durchgeführt. Dabei wird unter dem Begriff "Sinterofen" insbesondere eine Einrichtung verstanden, welche zum Sintern der aus den vorhergehenden Schritten des MIM-Verfahrens resultierenden Teile ausgebildet ist. Dabei kann auch der thermische Entbinderungsschritt in dem Sinterofen durchgeführt werden.

Es wird eine Ausführungsform des Verfahrens bevorzugt, die sich dadurch auszeichnet, dass ein Sinterschritt durchgeführt wird in Vakuum, und/oder unter einer Atmosphäre, die wenigstens ein Schutzgas aufweist oder aus wenigstens einem Schutzgas besteht. Auf diese Weise können unerwünschte chemische Reaktionen während des Sinterns vermieden werden.

Zusätzlich oder alternativ wird der Sinterschritt vorzugsweise durchgeführt bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar.

Zusätzlich oder alternativ wird der Sinterschritt vorzugsweise durchgeführt bei einer Temperatur von mindestens 900 °C bis höchstens 1200 °C, vorzugsweise bei einer Temperatur von mindestens 980 °C bis höchstens 1100 °C.

Zusätzlich oder alternativ wird der Sinterschritt bevorzugt durchgeführt für eine Zeitdauer von mindestens 100 Minuten bis höchstens 160 Minuten, vorzugsweise von mindestens 110 Minuten bis höchstens 150 Minuten, vorzugsweise von mindestens 120 Minuten bis höchstens 140 Minuten, vorzugsweise von 130 Minuten.

Im Rahmen des Sinterschritts wird ein Sinterkörper erzeugt. Insbesondere wird durch das Sintern aus dem Bräunling oder Braunkörper der Sinterkörper erzeugt.

Es wird eine Ausführungsform des Verfahrens bevorzugt, die sich dadurch auszeichnet, dass nach dem Sinterschritt eine Abkühlung, vorzugsweise unter Vakuum und/oder unter einer Atmosphäre die wenigstens ein Schutzgas aufweist oder aus wenigstens einem Schutzgas besteht, erfolgt, wobei sich an die Abkühlung eine Wärmebehandlung anschließen kann. Solche Wärmebehandlungen sind insbesondere für in herkömmlicher Weise gesinterte NdFeB-Magnete bekannt und dienen dazu, die hartmagnetischen Eigenschaften des Permanentmagneten zu verbessern. Eine solche Wärmebehandlung kann auch bei einem gemäß dem hier vorgeschlagenen Verfahren hergestellten Permanentmagnet vorteilhaft durchgeführt werden.

Bevorzugt wird nach dem Sinterschritt, vorzugsweise nach dem Abkühlen, und vorzugsweise vor der Wärmebehandlung, wenigstens ein zusätzliches Seltenerd-Element oder eine zusätzliche Menge von dem wenigstens einen Seltenerd-Element in den Sinterkörper eingebracht, besonders bevorzugt über Korngrenzendiffusion, vorzugsweise mittels eines elektrochemischen Verfahrens. Hierdurch kann insbesondere die Koerzitivfeldstärke des Permanentmagneten noch weiter erhöht werden. Besonders bevorzugt wird hierbei zusätzliches Neodym, Dysprosium und/oder Terbium in den Sinterkörper eingebracht.

Es wird auch eine Ausführungsform des Verfahrens bevorzugt, die sich dadurch auszeichnet, dass ein Magnetfeld an das Ausgangsmaterial angelegt wird. Alternativ oder zusätzlich wird ein Magnetfeld an den Sinterkörper angelegt. Besonders bevorzugt wird das Magnetfeld während des Spritzgießens an das Ausgangsmaterial angelegt. Durch das Anlegen des Magnetfelds kann eine Ausrichtung der Pulverkörner des Magnetpulvers des Ausgangsmaterials erreicht werden, wodurch gute hartmagnetische Eigenschaften für den entstehenden Permanentmagneten sichergestellt werden können. Dabei wird die magnetische Ausrichtung bevorzugt während des Formvorgangs vorgenommen, insbesondere wenn das Ausgangsmaterial in die Spritzgießform eingeführt worden ist oder dabei ist, eingeführt zu werden, oder alternativ erst gegen Ende des Strömungsprozesses beim Spritzgießen vor einem Aushärten des Bindermaterials.

Bevorzugt wird ein Magnetfeld, insbesondere ein Magnetpuls, an den Sinterkörper angelegt, wodurch der Permanentmagnet seine Magnetisierung erhält, oder wodurch die Magnetisierung des Permanentmagneten verstärkt wird.

Besonders bevorzugt wird ein Magnetfeld sowohl an das Ausgangsmaterial beim Spritzgießen als auch an den Sinterkörper angelegt. Dadurch können zunächst die magnetischen Partikel beim Spritzgießen in dem Magnetfeld ausgerichtet werden, wobei diese Ausrichtung beim Sintern erhalten bleibt. Typischerweise geht allerdings beim Sintern die parallele Ausrichtung von Elektronenspins des magnetischen Materials verloren, wobei jedoch die geometrische Ausrichtung des Materials erhalten bleibt. Durch das Anlegen eines Magnetfelds, insbesondere eines magnetischen Pulses, an den Sinterkörper kann wiederum eine parallele Ausrichtung von Elektronenspins in dem Sinterkörper und damit letztlich in dem Permanentmagnet erzeugt werden, sodass dieser eine sehr hohe Magnetisierung aufweist. Die durch das Magnetfeld beim Spritzgießen ausgerichteten magnetischen Partikel werden also schließlich durch das an den Sinterkörper angelegte Magnetfeld auch bezüglich der elektronischen Ausrichtung magnetisiert.

Das Anlegen eines Magnetpulses erfolgt bevorzugt mittels eines Pulsmagnetometers.

Schließlich wird eine Ausführungsform des Verfahrens bevorzugt, die sich dadurch auszeichnet, dass ein Ausgangsmaterial verwendet wird, welches NdFeB aufweist oder aus NdFeB besteht. Durch Verwendung dieses Ausgangsmaterials können in vorteilhafter Weise Permanentmagnete auf NdFeB-Basis, insbesondere NdFeB-Magnete mit sehr hohem Energieprodukt, erzeugt werden. Das Ausgangsmaterial weist bevorzugt NdFeB in gepulverter oder granulierter Form auf, oder es besteht aus NdFeB in gepulverter oder granulierter Form.

Bei einer bevorzugten Ausführungsform des Verfahrens wird ein Ausgangsmaterial verwendet, welches in Pulverform oder in granulierter Form vorliegt, und welches eine Pulverpartikelgröße von maximal 50 µm aufweist. Besonders bevorzugt liegt die Korngröße unter 10 µm, was eine anisotrope magnetische Ausrichtung der Partikel während des Spritzgießens im Magnetfeld besonders gut durchführbar macht. Insbesondere weist vorzugsweise ein als Ausgangsmaterial verwendetes oder von dem Ausgangsmaterial umfasstes NdFeB-Pulver eine Korngröße von maximal 50 µm und vorzugsweise von unter 10 µm auf.

Es zeigt sich, dass insbesondere durch Hydrierung des Ausgangsmaterials und durch entsprechende Prozessführung ein bis zu 500 °C stabiles Hydrid des Seltenerd-Elements geschaffen werden kann, wobei eine Reaktion des Seltenerd-Elements mit Sauerstoff und Kohlenstoff während der thermischen Zersetzung von Bindermaterial verhindert wird, was die Ausbildung eines Sintergefüges mit hartmagnetischen Eigenschaften erlaubt, die nicht durch die Bildung unerwünschter Oxide, Carbide, und/oder Sauerstoff- und/oder Kohlenstoff-haltiger Phasen beeinträchtigt wird.

Die Erfindung wird im Folgenden anhand der Zeichnung näher erläutert. Dabei zeigen:
- Figur 1: eine schematische Darstellung einer Ausführungsform des Verfahrens in Form eines Flussdiagramms, und
- Figur 2: eine schematische Darstellung eines Temperaturverlaufs während einer Ausführungsform des Verfahrens.

**Fig. 1** zeigt eine schematische Darstellung einer Ausführungsform des Verfahrens zur Herstellung eines Permanentmagneten in Form eines Flussdiagramms. Dabei sind in einem oberen Teil des Diagramms zwei alternative Vorgehensweisen für das Verfahren dargestellt.

Bei a) ist eine erste alternative Ausführungsform dargestellt, bei welcher in einem ersten Schritt S1 ein Ausgangsmaterial in Form eines NdFeB-Pulvers bereitgestellt wird.

Das von dem Ausgangsmaterial umfasste Neodym wird in einem zweiten Schritt S2 in eine inertisierte Verbindung überführt, was insbesondere durch eine Wasserstoffbehandlung bei Überdruck bis zu 2,5 bar, entweder bei Raumtemperatur oder bei erhöhter Temperatur bis 150°C erfolgt. Durch eine Hydrierungsreaktion des Neodyms mit Wasserstoff entsteht das gegenüber elementarem Neodym deutlich stabilere Neodymhydrid NdHa. Dabei wird die Hydrierung zu NdH₃ insbesondere in einem ersten Umwandlungsschritt durchgeführt, insbesondere für eine Zeitdauer von mindestens 5 Minuten bis höchstens zwei Stunden, vorzugsweise von mindestens 30 Minuten bis höchstens 90 Minuten, vorzugsweise für eine Stunde. Insbesondere dieser erste Umwandlungsschritt kann in Verbindung mit einer Wasserstoff-Dekrepitationsbehandlung einer erschmolzenen NdFeB-Legierung durchgeführt werden.

In einem dritten Schritt S3 wird nun das in dem zweiten Schritt S2 behandelte Magnetpulver mit einem Bindermaterial gemischt und so ein Feedstock für die weitere Verarbeitung im MIM-Verfahren hergestellt.

Bei b) ist eine alternative Ausgestaltung dieser ersten Verfahrensschritte dargestellt. Dabei wird in einem ersten Schritt S1' in Pulvergemisch, nämlich ein sogenannter Feedstock, als Ausgangsmaterial bereitgestellt, der NdFeB-Pulver und ein Bindermaterial als Gemisch aufweist.

Dieser Feedstock wird in einem zweiten Schritt S2` durch Wasserstoffbehandlung bei Überdruck bis zu 2,5 bar, entweder bei Raumtemperatur oder erhöhter Temperatur, insbesondere bis zu 150 °C, behandelt, wobei Neodym zu dem stabileren Neodymhydrid NdH₃ hydriert wird. Auch diese Wasserstoffbehandlung eines ersten Umwandlungsschritts erfolgt bevorzugt für eine Zeitdauer von mindestens 5 Minuten bis höchstens zwei Stunden, vorzugsweise von mindestens 30 Minuten bis höchstens 90 Minuten, vorzugsweise für eine Zeitdauer von einer Stunde. Es ist zu beachten, dass die für den alternativen zweiten Schritt S2` gewählte Zeitdauer typischerweise länger sein sollte als die für den zweiten Schritt S2 gemäß der ersten Alternative gewählte Zeitdauer, da das zusätzlich vorhandene Bindermaterial die Reaktivität des im Kunststoff gebundenen Neodyms herabsetzt und somit längere Reaktionszeiten erfordert. Der so in dem alternativen zweiten Schritt S2` behandelte Feedstock wird dann für das weitere MIM-Verfahren zur Verfügung gestellt.

Die beiden beschriebenen, alternativen Verfahrensrouten münden nun ein in eine gemeinsame, weitere Vorgehensweise, wobei hier in einem vierten Schritt S4 durch Spritzgießen aus dem Feedstock ein Grünling erzeugt wird. Bevorzugt wird bei einem Spritzgießen ein Magnetfeld an den Feedstock angelegt, sodass die einzelnen Magnetkörner in dem Spritzgießmaterial ausgerichtet werden.

In einem fünften Schritt S5 erfolgt durch Aufheizen des Grünlings unter Vakuum, unter Schutzgasatmosphäre oder unter Wasserstoff-Atmosphäre, bei Atmosphärendruck oder bei reduziertem Druck von mindestens 200 mbar bis höchstens 600 mbar, bei einer Temperatur von mindestens 150 °C bis höchstens 300 °C eine Teilentgasung des NdH₃, wobei sich die gegenüber Kohlenstoff und Sauerstoff zumindest bis ungefähr 500 °C stabile Verbindung mit der ungefähren Summenformel NdH_{2.7} bildet. Insbesondere kann für diesen Schritt eine Temperaturrampe gefahren werden, vorzugsweise von 150 °C bis 300 °C, vorzugsweise über eine Zeitdauer von 60 Minuten. Daran schließt sich vorzugsweise eine Haltezeit für die Temperatur bei 300 °C an, um eine vollständige Teilentgasung des Neodymhydrids in seine besonders stabile Form mit der ungefähren Summenformel NdH_{2.7} zu gewährleisten. Diese Haltezeit beträgt bevorzugt 40 Minuten.

In einem sechsten Schritt S6 erfolgt eine Entbinderung des Grünlings. Generell erfolgt die Entbinderung bevorzugt in zwei Schritten, wobei eine primäre Binderkomponente chemisch mittels eines Lösungsmittels, insbesondere Heptan und/oder Aceton, aufgelöst wird, wobei eine sekundäre Binderkomponente, der sogenannte Backbone-Binder, thermisch entfernt wird. Es ist möglich, dass der erste Entbinderungsschritt, nämlich die chemische Entbinderung der primären Binderkomponente, vor dem fünften Schritt S5, mithin vor der Teilentgasung des Neodymhydrids, durchgeführt wird. Jedenfalls wird aber vorzugsweise die thermische Entbinderung, mithin der zweite Entbinderungsschritt zur Entfernung der sekundären Binderkomponente, nach dem fünften Schritt S5 durchgeführt, da dieser thermische Entbinderungsschritt kritisch ist für die mögliche Ausbildung von Carbiden oder Oxiden in dem magnetischen Material. Daher wird dieses bevorzugt vor diesem thermischen Entbinderungsschritt in seine zumindest bis 500 °C stabile Form mit der ungefähren Summenformel NdH_{2.7} umgewandelt. Es ist möglich, dass beide Entbinderungsschritte, nämlich der erste, chemische Entbinderungsschritt, und der zweite, thermische Entbinderungsschritt nach dem fünften Schritt S5 durchgeführt werden. Die Zersetzung aller verbleibenden organischen Binderkomponenten, insbesondere der sekundären Binderkomponente, erfolgt vorzugsweise unterhalb einer Grenztemperatur für die Stabilität von NdH_{2.7} von 500 °C, besonders bevorzugt bei einer niedrigeren Temperatur, insbesondere von mindestens 200 °C bis höchstens 400 °C. Die Entbinderung wird dabei vorzugsweise unter Wasserstoff-Atmosphäre oder unter Schutzgasatmosphäre, insbesondere unter Argon-Atmosphäre durchgeführt, insbesondere entweder bei Atmosphärendruck, bei reduziertem Druck, oder auch im Vakuum. Dabei können die Kohlenstoff- und Sauerstoff-Anteile, die beim Entbindern entstehen, ohne Reaktion mit der ihnen gegenüber stabilen NdH_{2.7}-Phase durch Prozessgas und/oder Vakuum abgeführt werden.

In einem siebten Schritt S7 erfolgt bei weiterer Erhöhung der Temperatur - vorzugsweise im Sinterofen - auf über 500 °C, vorzugsweise auf über 600 °C, und einer entsprechenden Haltezeit einer Dehydrierung des Neodymhydrids NdH_{2.7} zu elementarem Neodym. Diese Dehydrierung kann im Vakuum oder unter Schutzgas, insbesondere unter Argon, bei Atmosphärendruck oder bei reduziertem Druck erfolgen. Da sich nun weder Kohlenstoff- noch Sauerstoff-Rückstände mehr in der Sinteratmosphäre befinden, kann es zu keiner unerwünschten Bildung von Neodymcarbiden oder Neodymoxiden kommen.

In einem achten Schritt S8 erfolgt dann das Sintern, wobei zunächst ein Aufheizen auf eine Sintertemperatur erfolgt, die vorzugsweise zwischen 980 °C und 1100 °C liegt. Dabei bildet bei entsprechender Haltezeit im Vakuum oder unter Schutzgas, insbesondere unter Argon, bei Atmosphärendruck oder bei reduziertem Druck, das elementare Neodym mit den Legierungselementen Eisen und Bor ein Gefüge, das im Wesentlichen aus den von konventionellen Sintermagnet bekannten Phasen Nd₂Fe₁₄, Nd_{1+ε}Fe₄B₄ und einer Nd-reichen Korngrenzenphase besteht.

In einem neunten Schritt S9 erfolgt eine Abkühlung des durch Sintern gebildeten Sinterkörpers.

In einem zehnten Schritt S10 erfolgt optional eine übliche, von gesinterten NdFeB-Magneten bekannte Wärmebehandlung. Es ist möglich, dass zusätzlich vor der Wärmebehandlung noch eine weitere Nachbehandlung erfolgt, bei der insbesondere zusätzliches Neodym, zusätzliches Dysprosium und/oder Terbium über Korngrenzendiffusion, beispielsweise über ein elektrochemisches Verfahren, in das Gefüge eingebracht wird, insbesondere um die Koerzitivfeldstärke des Permanentmagneten noch weiter zu erhöhen.

Optional erfolgt in einem elften Schritt S11 die Anwendung eines Magnetfeldes, insbesondere eines Magnetpulses, auf den Sinterkörper, um diesen aufzumagnetisieren. Der Magnetpuls wird vorzugsweise mittels eines Pulsmagnetometers angewendet.

**Fig. 2** zeigt eine schematische Darstellung eines Temperaturverlaufs bei einer Ausführungsform des Verfahrens. Dabei ist hier eine Temperatur T in °C aufgetragen gegen eine Prozesszeit t in Minuten. Das Diagramm startet innerhalb des Verfahrens nach dem vierten Schritt S4, mithin nach dem Spritzgießen und somit der Herstellung des Grünlings. Die Temperaturkurve beginnt vorzugsweise bei Raumtemperatur, insbesondere also bei 25 °C. Zunächst erfolgt ein Aufheizen über eine Temperaturrampe von Raumtemperatur bis ungefähr 150 °C, während einer Aufheizzeit von ungefähr 80 Minuten, wobei die Teilentgasung des Neodymhydrids NdH₃ bei etwa 150 °C beginnt. Es schließt sich eine steilere Temperaturrampe an, über welche ein Aufheizen bis etwa 300 °C während ungefähr 60 Minuten erfolgt. Die Teilentgasung und Bildung des stabileren Neodymhydrids mit der ungefähren Summenformel NdH_{2.7} wird vorzugsweise während einer Haltezeit bei ungefähr 300 °C für ungefähr 40 Minuten vervollständig. Soweit nicht bereits zuvor, insbesondere vor dem Start der Temperaturkurve, eine chemische Entbinderung der primären Binderkomponente stattgefunden hat, erfolgt diese bevorzugt nun. Es schließt sich jetzt ein Aufheizen von ungefähr 300 °C auf ungefähr 500 °C an, wobei die Aufheizrampe ca. 170 Minuten dauert. Danach wird die Temperatur für ungefähr 125 Minuten bei ungefähr 500 °C gehalten. Während des Aufheizens und der Haltezeit erfolgt eine thermische Zersetzung der sekundären Binderkomponente, mithin eine thermische Entbinderung. Anschließend erfolgt wiederum ein Aufheizen von 500 °C auf 600 °C während einer Zeit von 115 Minuten, und anschließend ein Halten bei 600 °C für 70 Minuten, wobei bereits während der Rampe und insbesondere während der Haltezeit eine Dehydrierung des Neodymhydrids zu elementarem Neodym erfolgt.

Im Anschluss wird auf eine Temperatur von hier beispielhaft 1100 °C hochgeheizt, nämlich während einer Rampe von 250 Minuten, wobei zum Sintern die Temperatur bei 1100 °C für 130 Minuten gehalten wird. Es ist möglich, dass die Temperatur etwas tiefer als 1100 °C gewählt wird, insbesondere zwischen 980 °C und 1100 °C, da dies günstig ist für die magnetischen Eigenschaften des entstehenden Permanentmagneten. Nach Beendigung des Sintervorgangs erfolgt ein Abkühlen entlang einer insbesondere durch die Eigenschaften des Sinterofens vorgegebenen, nichtlinearen Kühlkurve, wobei vorzugsweise bis auf Raumtemperatur abgekühlt wird.

Es kann sich eine Wärmebehandlung anschließen. Insbesondere schließt sich bevorzugt die Anwendung eines Magnetfelds, insbesondere eines Magnetpulses, vorzugsweise mit einem Pulsmagnetometer, auf den beim Sintern gebildeten Sinterkörper an.

Insgesamt zeigt sich, dass die Hydrierung des Ausgangsmaterials und das durch entsprechende Prozessführung erzeugte, zumindest bis 500 °C stabile Neodymhydrid mit der ungefähren Summenformel NdH_{2.7} die Reaktion von Neodym mit Sauerstoff und Kohlenstoff während der thermischen Zersetzung des Bindermaterials im MIM-Prozess verhindert, wodurch es die Ausbildung eines Sintergefüges mit hartmagnetischen Eigenschaften erlaubt, das vornehmlich aus den Phasen Nd₂Fe₁₄, Nd_{1+ε}Fe₄B₄ und einer Nd-reichen Korngrenzenphase besteht, und welches nicht durch die Bildung von unerwünschten Neodymoxiden oder Neodymcarbiden beeinträchtigt wird.

## Patentansprüche

1. Verfahren zum Herstellen eines Permanentmagneten, der wenigstens ein Seltenerd-Element aufweist, wobei
- eine Umwandlung des wenigstens einen Seltenerd-Elements in eine inertisierte Verbindung in mindestens zwei Schritten durchgeführt wird, wobei
- in wenigstens einem ersten Umwandlungsschritt eine Hydrierung des Seltenerd-Elements durchgeführt wird, wobei
- in wenigstens einem zweiten Umwandlungsschritt vollständig das hydrierte Seltenerd-Element partiell dehydriert wird in ein Hydrid, das stabiler ist gegenüber Kohlenstoff und Sauerstoff, wobei
- ein das wenigstens eine Seltenerd-Element aufweisendes Ausgangsmaterial bereitgestellt wird, wobei
- das Ausgangsmaterial mit einem Bindermaterial gemischt wird, wobei ein Gemisch entsteht, wobei
- der wenigstens eine erste Umwandlungsschritt vor oder nach der Bildung des Gemisches durchgeführt wird, wobei
- das Gemisch in einem Metallpulverspritzgussverfahren verarbeitet wird, wobei ein Grünling erzeugt wird, wobei
- der wenigstens eine zweite Umwandlungsschritt vor einer thermischen Entbinderung des Grünlings durchgeführt wird, wobei
- eine thermische Entbinderung des Grünlings durchgeführt wird, wobei
- eine Rückumwandlung der inertisierten Verbindung in das Seltenerd-Element durch vollständige Dehydrierung nach der thermischen Entbinderung durchgeführt wird, wobei
- der entbinderte Grünling gesintert wird.

2. Verfahren nach Anspruch 1, **dadurch gekennzeichnet, dass** der zumindest eine erste Umwandlungsschritt in einer Wasserstoff aufweisenden oder aus Wasserstoff bestehenden Atmosphäre, vorzugsweise
a) bei einem Druck von höchstens 2,5 bar, vorzugsweise von mindestens 1,5 bar bis höchstens 3,5 bar, vorzugsweise von mindestens 1,5 bar bis höchstens 3 bar, vorzugsweise von mindestens 1,5 bar bis höchstens 2,5 bar, vorzugsweise von mindestens 1,5 bar bis höchstens 2 bar, vorzugsweise von mindestens 2 bar bis höchstens 3 bar, vorzugsweise von mindestens 2 bar bis höchstens 2,5 bar, vorzugsweise von 2,5 bar, und/oder
b) bei einer Temperatur von mindestens 15 °C bis höchstens 200 °C, vorzugsweise von mindestens 15 °C bis höchstens 150 °C, vorzugsweise von mindestens 100 °C bis höchstens 150 °C, vorzugsweise von 125 °C, vorzugsweise von mindestens 15 °C bis höchstens 35 °C, vorzugsweise von mindestens 15 °C bis höchstens 30 °C, vorzugsweise von mindestens 20 °C bis höchstens 30 °C, vorzugsweise von 25 °C, und/oder
c) für eine Zeitdauer von mindestens 5 Minuten bis höchstens zwei Stunden, vorzugsweise von mindestens 30 Minuten bis höchstens 90 Minuten, vorzugsweise von einer Stunde, durchgeführt wird.

3. Verfahren nach einem der vorhergehenden Ansprüche, **dadurch gekennzeichnet, dass** der wenigstens eine zweite Umwandlungsschritt durchgeführt wird
a) unter Vakuum, unter einer Wasserstoff aufweisenden oder aus Wasserstoff bestehenden Atmosphäre, und/oder unter einer wenigstens ein Schutzgas aufweisenden oder aus wenigstens einem Schutzgas bestehenden Atmosphäre, und/oder
b) bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar, und/oder
c) bei ansteigender Temperatur von 100 °C bis 350 °C, vorzugsweise von 150 °C bis 300 °C, und/oder
d) während einer Zeitdauer von mindestens 20 Minuten bis höchstens 120 Minuten, vorzugsweise von mindestens 30 Minuten bis höchstens 90 Minuten, vorzugsweise von mindestens 40 Minuten bis höchstens 80 Minuten, vorzugsweise von mindestens 50 Minuten bis höchstens 70 Minuten, vorzugsweise von 60 Minuten.

4. Verfahren nach einem der vorhergehenden Ansprüche, **dadurch gekennzeichnet, dass** das Bindermaterial zumindest eine sekundäre Binderkomponente aufweist, die unterhalb einer Temperatur von 500 °C oder höchstens bei 600 °C vollständig zersetzbar ist.

5. Verfahren nach einem der vorhergehenden Ansprüche, **dadurch gekennzeichnet, dass** der Entbinderungsschritt durchgeführt wird
a) unter Vakuum, unter einer Wasserstoff aufweisenden oder aus Wasserstoff bestehenden Atmosphäre, und/oder unter einer wenigstens ein Schutzgas aufweisenden oder aus wenigstens einem Schutzgas bestehenden Atmosphäre, und/oder
b) bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar, und/oder
c) bei einer Temperatur von höchstens 600 °C, vorzugsweise von höchstens 500 °C, vorzugsweise von mindestens 100 °C bis höchstens 500 °C, vorzugsweise von mindestens 200 °C bis höchstens 400 °C, vorzugsweise bei 300 °C, und/oder
d) während einer Zeitdauer von mindestens 80 Minuten bis höchstens 170 Minuten, vorzugsweise von mindestens 100 Minuten bis höchstens 150 Minuten, vorzugsweise von 125 Minuten.

6. Verfahren nach einem der vorhergehenden Ansprüche, **dadurch gekennzeichnet, dass** die Rückumwandlung der inertisierten Verbindung durchgeführt wird
a) unter Vakuum, und/oder unter einer wenigstens ein Schutzgas aufweisenden oder aus wenigstens einem Schutzgas bestehenden Atmosphäre, und/oder
b) bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar, und/oder
c) bei einer Temperatur von mindestens 500 °C bis höchstens 900 °C, und/oder
d) für eine Zeitdauer von mindestens 40 Minuten bis höchstens 100 Minuten, vorzugsweise von mindestens 50 Minuten bis höchstens 90 Minuten, vorzugsweise von mindestens 60 Minuten bis höchstens 80 Minuten, vorzugsweise von 70 Minuten, und/oder
e) in einem Sinterofen.

7. Verfahren nach einem der vorhergehenden Ansprüche, **dadurch gekennzeichnet, dass** der Sinterschritt durchgeführt wird
a) unter Vakuum, und/oder unter einer wenigstens ein Schutzgas aufweisenden oder aus wenigstens einem Schutzgas bestehenden Atmosphäre, und/oder
b) bei einem Druck von mindestens 100 mbar bis höchstens 1 bar, vorzugsweise von mindestens 100 mbar bis höchstens 700 mbar, vorzugsweise von mindestens 200 mbar bis höchstens 600 mbar, und/oder
c) bei einer Temperatur von mindestens 900 °C bis höchstens 1200 °C, vorzugsweise von mindestens 980 °C bis höchstens 1100 °C, und/oder
d) für eine Zeitdauer von mindestens 100 Minuten bis höchstens 160 Minuten, vorzugsweise von mindestens 110 Minuten bis 150 Minuten, vorzugsweise von 120 Minuten bis höchstens 140 Minuten, vorzugsweise von 130 Minuten,
wobei ein Sinterkörper erzeugt wird.

8. Verfahren nach einem der vorhergehenden Ansprüche, **dadurch gekennzeichnet, dass** nach dem Sintern eine Abkühlung und anschließend eine Wärmebehandlung des Sinterkörpers durchgeführt wird.

9. Verfahren nach einem der vorhergehenden Ansprüche, **dadurch gekennzeichnet, dass** ein Magnetfeld an das Ausgangsmaterial und/oder an den Sinterkörper angelegt wird.

10. Verfahren nach einem der vorhergehenden Ansprüche, **dadurch gekennzeichnet, dass** das Ausgangsmaterial NdFeB aufweist oder aus NdFeB besteht.

## Claims

1. Method of manufacturing a permanent magnet comprising at least one rare earth element, wherein
- a conversion of the at least one rare earth element into an inerted compound is carried out in at least two steps, wherein
- in at least a first conversion step, hydrogenation of the rare earth element is carried out, wherein
- in at least one second conversion step, the hydrogenated rare earth element is partially dehydrogenated completely into a hydride which is more stable to carbon and oxygen, wherein
- a raw material comprising the at least one rare earth element is provided, wherein
- the raw material is mixed with a binder material, wherein a mixture is formed, wherein
- the at least one first conversion step is performed before or after formation of the mixture, wherein
- the mixture is processed in a metal powder injection moulding process, wherein a green body is obtained, wherein
- the at least one second conversion step is carried out prior to thermal debinding of the green body, wherein
- thermal debinding of the green body is performed, wherein
- reconversion of the inerted compound to the rare earth element is carried out by complete dehydrogenation after thermal debinding, wherein
- the debinded green body is sintered.

2. Method according to claim 1, **characterized in that** the at least one first conversion step is carried out in an atmosphere comprising or consisting of hydrogen, preferably
a) at a pressure of at most 2.5 bar, preferably of at least 1.5 bar to at most 3.5 bar, preferably of at least 1.5 bar to at most 3 bar, preferably of at least 1.5 bar to at most 2.5 bar, preferably of at least 1.5 bar to at most 2 bar, preferably of at least 2 bar to at most 3 bar, preferably of at least 2 bar to at most 2.5 bar, preferably of 2.5 bar, and/or
b) at a temperature of at least 15 °C to at most 200 °C, preferably of at least 15 °C to at most 150 °C, preferably of at least 100 °C to at most 150 °C, preferably of 125 °C, preferably of at least 15 °C to at most 35 °C, preferably of at least 15 °C to at most 30 °C, preferably of at least 20 °C to at most 30 °C, preferably of 25 °C, and/or
c) for a duration of at least 5 minutes to at most two hours, preferably of at least 30 minutes to at most 90 minutes, preferably of one hour.

3. Method according to any one of the preceding claims, **characterized in that** the at least one second conversion step is carried out
a) under vacuum, under an atmosphere comprising or consisting of hydrogen, and/or under an atmosphere comprising or consisting of at least one shielding gas, and/or
b) at a pressure of at least 100 mbar to at most 1 bar, preferably of at least 100 mbar to at most 700 mbar, preferably of at least 200 mbar to at most 600 mbar, and/or
c) at an increasing temperature of 100 °C to 350 °C, preferably of 150 °C to 300 °C, and/or
d) for a duration of at least 20 minutes to at most 120 minutes, preferably of at least 30 minutes to at most 90 minutes, preferably of at least 40 minutes to at most 80 minutes, preferably of at least 50 minutes to at most 70 minutes, preferably of 60 minutes.

4. Method according to one of the preceding claims, **characterized in that** the binder material comprises at least one secondary binder component which is completely decomposable below a temperature of 500 °C or at most at 600 °C.

5. Method according to any one of the preceding claims, **characterized in that** the debinding step is carried out
a) under vacuum, under an atmosphere comprising or consisting of hydrogen, and/or under an atmosphere comprising or consisting of at least one shielding gas, and/or
b) at a pressure of at least 100 mbar to at most 1 bar, preferably of at least 100 mbar to at most 700 mbar, preferably of at least 200 mbar to at most 600 mbar, and/or
c) at a temperature of at most 600 °C, preferably of at most 500 °C, preferably of at least 100 °C to at most 500 °C, preferably of at least 200 °C to at most 400 °C, preferably at 300 °C, and/or
d) for a duration of at least 80 minutes to at most 170 minutes, preferably of at least 100 minutes to at most 150 minutes, preferably of 125 minutes.

6. Method according to any one of the preceding claims, **characterized in that** the reconversion of the inerted compound is carried out
a) under vacuum, and/or under an atmosphere comprising or consisting of at least one shielding gas, and/or
b) at a pressure of at least 100 mbar to at most 1 bar, preferably of at least 100 mbar to at most 700 mbar, preferably of at least 200 mbar to at most 600 mbar, and/or
c) at a temperature of at least 500 °C to at most 900 °C, and/or
d) for a duration of at least 40 minutes to at most 100 minutes, preferably of at least 50 minutes to at most 90 minutes, preferably of at least 60 minutes to at most 80 minutes, preferably of 70 minutes, and/or
e) in a sintering furnace.

7. Method according to any one of the preceding claims, **characterized in that** the sintering step is carried out
a) under vacuum, and/or under an atmosphere comprising or consisting of at least one shielding gas, and/or
b) at a pressure of at least 100 mbar to at most 1 bar, preferably of at least 100 mbar to at most 700 mbar, preferably of at least 200 mbar to at most 600 mbar, and/or
c) at a temperature of at least 900 °C to at most 1200 °C, preferably of at least 980 °C to at most 1100 °C, and/or
d) for a duration of at least 100 minutes to at most 160 minutes, preferably of at least 110 minutes to 150 minutes, preferably of 120 minutes to at most 140 minutes, preferably of 130 minutes,
wherein a sinter body is produced.

8. Method according to any one of the preceding claims, **characterized in that**, after sintering, cooling and then heat treatment of the sinter body is carried out.

9. Method according to any one of the preceding claims, **characterized in that** a magnetic field is applied to the raw material and/or to the sinter body.

10. Method according to any one of the preceding claims, **characterized in that** the raw material comprises or consists of NdFeB.

## Revendications

1. Procédé de fabrication d'un aimant permanent, lequel comprend au moins un élément des terres rares, dans lequel
- une transformation du au moins un élément des terres rares en un composé inertisé s'effectue en au moins deux étapes, dans lequel
- dans au moins une première étape de transformation, on réalise une hydrogénation de l'élément des terres rares, dans lequel
- dans au moins une deuxième étape de transformation, l'élément des terres rares hydrogéné est entièrement déshydrogéné partiellement en un hydrure, lequel est stable face au carbone et à l'oxygène, dans lequel
- on fournit un produit de départ contenant au moins un élément des terres rares, dans lequel
- le produit de départ est mélangé à un produit liant, d'où il résulte un mélange, dans lequel
- la au moins une première étape de transformation est réalisée avant ou après la formation du mélange, dans lequel
- le mélange est traité dans un procédé de moulage par injection de poudre métallique, un compact vert étant produit, dans lequel
- la au moins une deuxième étape de transformation est réalisée avant une élimination thermique du liant du compact vert, dans lequel
- on réalise une élimination thermique du liant du compact vert, dans lequel
- on réalise une transformation inverse du composé inertisé en l'élément des terres rares par déshydrogénation complète après élimination thermique du liant, dans lequel
- le compact vert éliminé de son liant est fritté.

2. Procédé selon la revendication 1, **caractérisé en ce que** la au moins une première étape de transformation est réalisée dans une atmosphère contenant de l'hydrogène ou constituée d'hydrogène, de préférence
a) à une pression de tout au plus 2,5 bar, de préférence d'au moins 1,5 bar jusqu'à tout au plus 3,5 bar, de préférence d'au moins 1,5 à tout au plus 3 bar, de préférence d'au moins 1,5 bar à tout au plus 2,5 bars, de préférence d'au moins 1,5 bar à tout au plus 2 bar, de préférence d'au moins 2 bar jusqu'à tout au plus 3 bar, de préférence d'au moins 2 bar à tout au plus 2,5 bar, de préférence de 2,5 bar, et/ou
b) à une température d'au moins 15°C jusqu'à tout au plus 200°C, de préférence d'au moins 15°C à tout au plus 150°C, de préférence d'au moins 100°C jusqu'à tout au plus 150°C, de préférence de 125°C, de préférence d'au moins 15°C jusqu'à tout au plus 35°C, de préférence d'au moins 15°C jusqu'à tout au plus 30°C, de préférence d'au moins 20°C jusqu'à tout au plus 30°C, de préférence de 25°C, et/ou
c) pour une durée d'au moins 5 minutes jusqu'à tout au plus deux heures, de préférence d'au moins 30 minutes jusqu'à tout au plus 90 minutes, de préférence d'une heure.

3. Procédé selon l'une des revendications précédentes, **caractérisé en ce que** la au moins une deuxième étape de transformation est réalisée
a) sous vide, sous une atmosphère contenant de l'hydrogène ou constituée d'hydrogène, et/ou sous une atmosphère contenant au moins un gaz protecteur ou constituée d'au moins un gaz protecteur, et/ou
b) à une pression d'au moins 100 mbar jusqu'à tout au plus 1 bar, de préférence d'au moins 100 mbar jusqu'à tout au plus 700 mbar, de préférence d'au moins 200 mbar jusqu'à tout au plus 600 mbar, et/ou
c) à une température en augmentation de 100°C jusqu'à 350°C, de préférence de 150°C à 300°C, et/ou
d) pendant une durée d'au moins 20 minutes à tout au plus 120 minutes, de préférence d'au moins 30 minutes à tout au plus 90 minutes, de préférence d'au moins 40 minutes jusqu'à tout au plus 80 minutes, de préférence d'au moins 50 minutes jusqu'à tout au plus 70 minutes, de préférence de 60 minutes.

4. Procédé selon l'une des revendications précédentes, **caractérisé en ce que** le produit liant comprend au moins un composant secondaire liant, lequel se décompose complètement à une température inférieure à 500°C ou à tout au plus 600°C.

5. Procédé selon l'une des revendications précédentes, **caractérisé en ce que** l'étape d'élimination du liant est réalisée
a) sous vide, sous une atmosphère contenant de l'hydrogène ou constituée d'hydrogène, et/ou sous une atmosphère contenant au moins un gaz protecteur ou constituée d'au moins un gaz protecteur, et/ou
b) à une pression d'au moins 100 mbar jusqu'à tout au plus 1 bar, de préférence d'au moins 100 mbar jusqu'à tout au plus 700 mbar, de préférence d'au moins 200 mbar jusqu'à tout au plus 600 mbar, et/ou
c) à une température de tout au plus 600°C, de préférence de tout au plus 500°C, de préférence d'au moins 100°C à tout au plus 500°C, de préférence d'au moins 200°C jusqu'à tout au plus 400°C, de préférence à 300°C, et/ou
d) pendant une durée d'au moins 80 minutes à tout au plus 170 minutes, de préférence d'au moins 100 minutes à tout au plus 150 minutes, de préférence de 125 minutes.

6. Procédé selon l'une des revendications précédentes, **caractérisé en ce que** la transformation inverse du composé inertisé est réalisée
a) sous vide, et/ou dans une atmosphère contenant au moins un gaz protecteur ou constituée d'au moins un gaz protecteur et/ou
b) à une pression d'au moins 100 mbar jusqu'à tout au plus 1 bar, de préférence d'au moins 100 mbar jusqu'à tout au plus 700 mbar, de préférence d'au moins 200 mbar jusqu'à tout au plus 600 mbar, et/ou
c) à une température d'au moins 500°C jusqu'à tout au plus 900°C, et/ou
d) pendant une durée d'au moins 40 minutes à tout au plus 100 minutes, de préférence d'au moins 50 minutes à tout au plus 90 minutes, de préférence d'au moins 60 minutes jusqu'à tout au plus 80 minutes, de préférence de 70 minutes, et/ou
e) dans un four de frittage.

7. Procédé selon l'une des revendications précédentes, **caractérisé en ce que** l'étape de frittage est réalisée
a) sous vide, et/ou dans une atmosphère contenant au moins un gaz protecteur ou constituée d'au moins un gaz protecteur et/ou
b) à une pression d'au moins 100 mbar jusqu'à tout au plus 1 bar, de préférence d'au moins 100 mbar jusqu'à tout au plus 700 mbar, de préférence d'au moins 200 mbar jusqu'à tout au plus 600 mbar, et/ou
c) à une température d'au moins 900°C jusqu'à tout au plus 1200°C, de préférence d'au moins 980°C à tout au plus 1100°C, et/ou
d) pendant une durée d'au moins 100 minutes jusqu'à tout au plus 160 minutes, de préférence d'au moins 110 minutes à tout au plus 150 minutes, de préférence d'au moins 120 minutes jusqu'à tout au plus 140 minutes, de préférence de 130 minutes,
avec obtention d'un corps fritté.

8. Procédé selon l'une des revendications précédentes, **caractérisé en ce qu'**après le frittage, on effectue un refroidissement et ensuite un traitement thermique du corps fritté.

9. Procédé selon l'une des revendications précédentes, **caractérisé en ce qu'**un champ magnétique est appliqué au produit de départ et/ou au corps fritté.

10. Procédé selon l'une des revendications précédentes, **caractérisé en ce que** le produit de départ contient du NdFeB ou est constitué de NdFeB.
